# NEUE EUROPÄISCHE PATENTSCHRIFT

(11) **EP 0 211 831 B2**
(45) Veröffentlichungstag und Bekanntmachung des Hinweises auf die Entscheidung über den Einspruch: **16.09.1992**
(45) Hinweis auf die Patenterteilung: 30.11.1988
(21) Anmeldenummer: 85901347.6
(22) Anmeldetag: 16.02.1985
(51) Int. Cl.: C22F 1/04

(54) **VERFAHREN ZUM KALTFLIESSPRESSEN VON ALUMINIUM ODER ALUMINIUMLEGIERUNGEN**
PROCESS FOR THE COLD EXTRUSION OF ALUMINIUM OR ALUMINIUM ALLOYS
PROCEDE D'EXTRUSION A FROID D'ALUMINIUM OU D'ALLIAGES D'ALUMINIUM

(30) Priorität: 19.03.1984 DE 3410037
(43) Veröffentlichungstag der Anmeldung: 04.03.1987
(73) Patentinhaber: ALUSUISSE-LONZA SERVICES AG, 8034 Zürich (CH)
(72) Erfinder: Becker, Hansjürgen, Dr., D-4030 Ratingen 1 (DE)
(86) Internationale Anmeldenummer: DE8500043
(87) Internationale Veröffentlichungsnummer: WO8504194

(56) Entgegenhaltungen:
- GB-A- 1 247 341
- Zeitschrift für Metallkunde, Band 61, Oktober 1970, Heft 10, Willis et al.: "Das Kalt-Strangpressen von Aluminium und Aluminiumlegierungen", S. 687: Besprechung der Ergebnisse u. S. 689, Weitere Versuche
- Chemical Abstracts, Band 76, Nr. 12, 1972, Columbus, Ohio (US), Shima et al.: "Cold back-pressure extrusion of aluminium powder", Zusammenfassung 62342
- DIN 59604
- DIN 1712
- Aluminium, 1975, Nr. 7, S. 468- 471
- wt-z in der Fert. 69, 1979 S. 527- 533
- Precision Metal, 1967, Oct. S. 62- 63
- Aluminium Suisse, 1963, Nr. 2, Unidur
- KEM, 1982, H. 2, Aluminium für techn. Fliesspressteile
- TZ f. prakt. Metallbearb. 66, 1972, H. 3, S. 105-110
- Aluminium Taschenbuch, 12. Aufl., 1963, S. 358- 359
- Lange, Lehrbuch der Umformtechnik, Bd. 2, Springer-Verlag 1974, S. 359
- SAE Technical Paper Series Nr.800233 (1980)

## Beschreibung

Die Erfindung betrifft ein Verfahren zum Kaltfließpressen von Aluminium oder Aluminiumlegierungen, wobei als Rohling ein Butzen (auch Butze, Ronde oder Platine genannt) verwendet wird.

Bekannte Fließpreßverfahren unterscheiden sich in ihrer Verfahrensführung insbesondere durch die jeweils gewählten Ausgangsmaterialien, nämlich Aluminium oder naturharte (mischkristallverfestigte) Legierungen sowie durch Ausscheidungen härtbare Legierungen.

Reinaluminium und nicht aushärtbare Aluminiumlegierungen werden ausschließlich im Zustand « weichgeglüht » fließgepreßt. Der Zustand « weichgeglüht » beschreibt dabei den Zustand niedrigster Festigkeit.

Aus dem gleichen Grund werden auch aushärtbare Legierungen nur im Zustand « weichgeglüht » fließgepreßt.

Das Umformvermögen der Werkstoffe wird mit Hilfe der nachbildenden Prüfverfahren (Druck-, Zugund Torsionsversuch) ermittelt und dabei im wesentlichen durch folgende Parameter bestimmt. Das Umformvermögen sinkt mit steigendem Anteil an Legierungselementen sowie mit steigendem Anteil an aushärtenden Phasen. Der Umformgrad sinkt ebenso in den Fällen, in denen die Werkstoffe vorverfestigt sind, z. B. durch Kaltwalzen, Ziehen etc. Schließlich sinkt der Umformgrad auch in Abhängigkeit vom jeweiligen Gefüge. Aus diesem Grunde werden Gußlegierungen überhaupt nicht zum Kaltfließpressen eingesetzt.

Eine Ausnahme bilden Legierungen des Typs AIMgSi. Aus dem Aluminium-Taschenbuch, 14. Auflage, 1984, Seite 472, ist es bekannt, AIMgSi-Legierungen im Zustand « frisch abgeschreckt » oder « kaltausgehärtet » durch Kaltfließpressen zu verarbeiten. Der Grund hierfür liegt darin, daß diese Legierungen nach einer Lösungsglühung und einem Abschrecken nicht wesentlich fester sind als im Zustand « weichgeglüht ». Auch die Verformbarkeit nimmt nicht sehr stark ab. AIMgSi-Legierungen zeigen keine besonders ausgeprägte Kaltaushärtung. Die Festigkeit dieser Legierung steigt durch Kaltaushärten nicht stark an, im Gegensatz zu anderen aushärtbaren Legierungen, z. B. des Typs AICuMg oder AIZnMgCu.

Naturharte Legierungen des Typs AIMg, mit einem Legierungsgehalt von 2 bis 3 Gew.-% Magnesium werden nur dann verarbeitet, wenn es zwingend erforderlich ist, da das Formänderungsvermögen gegenüber Reinaluminium erheblich verringert ist (K. Mayerhofer « Kaltfließpressen von Stahl und NE-Metallen », 1983, Seiten 29, 30).

Als Beispiel für Legierungen, die nur im Zustand « weichgeglüht » fließgeprefftwerden, werden nach « Aluminium-Taschenbuch, 14. Auflage, 1984, Seiten 471, 472 » und K. Mayerhofer « Kaltfließpressen von Aluminium und NE-Metallen, 1983, Seiten 30, 31 » AICuMg1 und AlZnMgCu0,5 genannt. Verantwortlich hierfürwird das niedrige Umformvermögen der aushärtbaren Legierungen genannt.

Nachteilig bei bekannten, aus aushärtbaren Legierungen im Zustand « weichgeglüht » hergestellten Fließpreßteilen ist ihre oftmals nicht ausreichende Festigkeit, sowie die Tatsache, daß nur dickwandige Körper hergestellt werden können. Um höhere Festigkeiten zu erreichen, werden die so fließgepreßten Teile anschließend einer weiteren Wärmebehandlung durch Lösungsglühen und Abschrekken sowie gegebenfalls anschließende Kalt- und/oder Warmauslagerungen behandelt. Trotz dieser recht aufwendigen Nachbehandlung liegen die Festigkeitswerte der Körper normalerweise noch unter denen von stranggepreßtem oder geschmiedetem Halbzeug. Weiterhin ist nachteilig, daß es durch das Abschrecken nach dem Lösungsglühen zu einem Verzug der Bauteile kommen kann, so daß ein zusätzlicher Richtvorgang notwendig wird, der das Verfahren in erheblichem Maße weiter verteuert.

Von den nichtaushärtbaren Werkstoffen wird insbesondere Reinaluminium aufgrund der geringen Festigkeitswerte und damit verbundenen hohen Verformungs-Kennwerte eingesetzt. Trotz der hohen Umform-Kennwerte sind die mit Reinaluminium hergestellten Fließpreßteile bezüglich ihrer absoluten Festigkeitswerte oft nur unzureichend.

Aus der Zeitschrift für Metallkunde, Band 61, 1970, Heft 10, Seite 683 ff., ist das Kaltstrangpressen von Aluminium und Aluminiumlegierungen bekannt, bei dem im Unterschied zum Fließpressen Halbzeuge mit Längen bis zu 10 Meter und preßverhältnisse von bis zu 60:1 erzielt werden. Ein verfahrenstechnischer Unterschied liegt in der Temperaturaufnahme des Strangpreßgutes, die bis zu 360 °C betragen kann und wobei kritische Überhitzungen auftreten können, die zu schlechten mechanischen Eigenschaften führen. Gemäß DIN 8582 und 8583 wird eine klare Trennung der Fertigungsverfahren « Kalt-Fließpressen » und « Kalt-Strangpressen vorgenommen.

Mit der Erfindung soll ein Weg aufgezeigt werden, die Festigkeitswerte von Fließpreßteilen aus Reinaluminium und Aluminiumlegierungen unabhängig von ihrer Herstellung und ihrer Konfektionierung bei gleichzeitig guten Dehnungseigenschaften zu verbessern, ohne die Wirtschaftlichkeit des Kaltfließpressens nachteilig zu beeinflussen. Ebenso ist angestrebt, auch bisher durch Kaltfließpressen nicht herstellbare Formkörper nach diesem Verfahren herzustellen

Die Erfindung bietet in Abhängigkeit von den verwendeten Aluminiumwerkstoffen drei alternative Verfahren zur Herstellung von Körpern durch Kaltfließpressen an, die im einzelnen durch die Merkmale der Patentansprüche 1 bis 3 beschrieben sind.

Die Beurteilung der Umformbarkeit erfolgt im Stand der Technik nach einem der üblichen nachbildenden Prüfverfahren für massiv zu formende Körper (Zug-, Stauch- und Torsionsversuch). Dabei wird davon ausgegangen, daß je nach den dabei für einen bestimmten Werkstoff ermittelten Verformungs--Kennwerten auch eine maximale - Umformbarkeit für den entsprechenden Werkstoff verbunden ist.

Hieraus ergibt sich die Folgerung, daß zur Erzielung höherer Umformgrade entweder Werkstoffe mit ursprünglich höheren Verformungs-Kennwerten gewählt werden, oderwerkstoffe mit ursprünglich niedrigeren Verformungs-Kennwerten zum Zwecke der Steigerung des Formänderungsvermögens nachbehandelt werden, z. B. durch Weichglühen. Als Beispiel für die erstgenannten Werkstoffe sei Reinaluminium genannt. Reinaluminium besitzt beispielsweise im Zugversuch ca. 45 % Dehnungsvermögen, aus Reinaluminium hergestellte Fließpreßteile weisen nach dem Stand der Technik ein Umformvermögen von über 90 % auf.

Übliche Knetlegierungen, z. B. AICuMg-Legierungen, besitzen im vollausgehärteten Zustand ein maximales Dehnungsvermögen im Zugversuch von 10 bis 15 %. Ohne eine vorgeschaltete Weichglühung können hieraus nach dem Stand der Technik im direkten Verfahren nur Fließpreßteile mit einem Umformgrad von etwa 30 % hergestellt werden.

Die Erfindung bietet dagegen Verfahren an, mit denen sehr viel höhere Umformgrade erzielt werden können, und zwar insbesondere ausgehend von Körpern aus Aluminium oderAluminiumlegierungen mit ursprünglich geringsten Verformungs-Kennwerten, ohne vor dem Kaltfließpressen z. B. weichgeglüht zu werden.

Dabei beruht die Erfindung auf der Erkenntnis, daß die Verformungsfähigkeit aller Aluminium-Werkstoffe durch einen, der Beanspruchung überlagerten hydrostatischen Druckspannungszustand erheblich erhöht werden kann. Je geringer die Umformbarkeit des Ausgangsmaterials ist, um so höher muß der bei den erfindungsgemäßen Verfahren angewendete hydrostatische Druckanteil sein.

Genau im Gegensatz zu den vom Stand der Technik gegebenen Lehren können zur Erzielung höchster Umformgrade mit dem Fließpreßverfahren auch solche Werkstoffe eingesetzt werden, die ursprünglich nur sehr geringe Verformungs-Kennwerte aufweisen, z. B. vollausgehärtete AICuMg-Legierungen.

Insbesondere gilt dies auch für Legierungen im Gußzustand, insbesondere auch für solche mit hohem Silicium-Gehalt und auf pulvermetallurgischem Wege hergestellte Werkstoffe, die nach dem Stand der Technik für Fließpreßverfahren aufgrund ihrer Sprödigkeit völlig verworfen wurden.

Durch die Verwendung vollausgehärteter Butzen lassen sich Festigkeitswert erzielen, die erheblich über denen von fließgepreßten und anschließend wärmebehandelten Teilen aus weichgeglühten Butzen liegen.

Aufgrund der im Stand der Technik gegebenen Lehren ist es schon völlig unerwartet, daß sich überhaupt derart spröde Aluminium-Werkstoffe kaltverformen lassen, soweit dann auch noch nach dem erfindungsgemäßen Verfahren deutlich erhöhte Festigkeitswerte erzielt werden, ist dies völlig überraschend.

Mit dem erfindungsgemäßen Verfahren sind Umformgrade von weit über 90 % realisierbar. Soweit erfindungsgemäß von hohen Umformgraden gesprochen wird, sind solche über 60 % gemeint.

Neben der erheblichen Verbesserung der mechan ischen Eigenschaften der nach dem erfindungsgemäßen Verfahren hergestellten Teile liegt ein zusätzlicher Vorteil in der darüber hinaus verbesserten Wirtschaftlichkeit des Verfahrens. Es entfällt nämlich die nach bisher bekannten Verfahren vor dem Fließpressen notwendige Weichglühung und danach die notwendige Härtungsbehandlung, sowie gegebenenfalls das Richten der beim Aushärten verzogenen Bauteile.

Mit der Möglichkeit, auch hoch Siliciumhaltige Aluminiumlegierungen (Gußlegierungen) durch Kaltfließpressen zu verformen ergeben sich darüber hinaus völlig neue Anwendungsbereiche, die durch die besonderen Eigenschaften dieser Legierungen (sehr hohe Verschleißbeständigkeit, hohe Warmfestigkeit, geringe Wärmeausdehnung) bedingt sind.

Nach dem erfindungsgemäßen Verfahren sind auch Aluminium-Lithium-Legierungen einsetzbar, die sich durch eine besonders hohe Festigkeit und einen besonders hohen Elastizitätsmodul auszeichnen. Derartige Werkstoffe zeichnen sich darüber hinaus durch ein geringes spezifisches Gewicht aus, wodurch sich weitere Anwendungsbereiche ergeben.

Aus der Verarbeitung pulvermetallurgisch hergestellter Aluminium-Werkstoffe ergeben sich weitere Vorzüge der Erfindung, die insbesondere in der hohen Korrosionsbeständigkeit, sehr hohen Warmfestigkeit und Verschleißbeständigkeit und je nach Legierung erhöhtem Elastizitätsmodul ihren Ausdruck finden. Auch insoweit werden durch die Erfindung zusätzliche Anwendungsbereiche erschlossen.

Gleiche Vorteile ergeben sich im wesentlichen für die naturharten Legierungen.

Soweit sich die erfindungsgemäßen Verfahren auf unmittelbar aus dem Gußstück gewonnene und anschließend wärmebehandelte Rohlinge beziehen, so wird hierunter ein Weichglühen oder eine Wärmebehandlung in Form einer Homogenisierung verstanden. Die Wärmebehandlung kann aber auch aus einem Lösungsglühen mit anschließendem Abschrecken sowie sich anschließender Kalt- und/oder Warmauslagerung bestehen.

Gleiches gilt auch für die pulvermetallurgischen Werkstoffe.

Für sämtliche anderen Aluminium-Werkstoffe kommt neben den vorgenannten Wärmebehandlungen vor dem Kaltfließpressen alternativ oder kumulativ auch eine Verformungsverfestigung in Frage. Diese Verformungsverfestigung kann beispielsweise durch Strangpressen, Fließpressen, Schmieden und/oder Walzen erreicht werden.

Derartige Vorbehandlungsmethoden vor dem Kaltfließpressen erniedrigen die Verformungs-Kennwerte derAluminiumwerkstoffe, ermöglichen aber dennoch erhöhte Umformgrade bei Anwendung der erfindungsgemäßen Verfahren zur Erzielung erhöhter Festigkeiten.

Weitere Merkmale der Erfindung sind durch die weiteren Patentansprüche sowie die übrigen Anmeldungsunterlagen beschrieben.

Im folgenden wird die Erfindung anhand einiger Ausführungsbeispiele näher erläutert.

Verwendet wird eine Legierung des Typs AIMgSi 0,5 (AA 6060). Die Butze wird wie folgt hergestellt :
Aus einem durch Stranggießen hergestellten Rundbarren wird eine Rundstange durch Strangpressen hergestellt, die von der Temperatur beim Strangpressen durch Luft mittels eines Gebläses rasch abgekühlt wird. Anschließend wird die Stange warmausgelagert. Aus der so hergestellten Stange werden die Butzen gesägt, die einen Durchmesser von 26,3 mm und eine Höhe von 14,2 mm aufweisen.

Für die Referenzbeispiele werden die Butzen zusätzlich vier Stunden lang bei 360° weichgeglüht, anschließend langsam abgekühlt. Der Zustand « verformungsverfestigt » wird durch Strangpressen aufgebracht.

Die Werte der aus den Butzen hergestellten Hülsen nach dem Fließpressen sind in Tabelle 1 wiedergegeben. Dabei beziehen sich die angegebenen Werte auf Hülsen mit einem Umformgrad von 92 %.

Anschließend werden die fließgepreßten Formkörper des Referenzbeispiels lösungsgeglüht, (7 Minuten bei 525°C), dann abgeschreckt und warmausgelagert (10 Stunden bei 180°C), um eine Festigkeitserhöhung zu erzielen.

Die so erzielbaren maximalen Festigkeitswerte nach dem Stand der Technik liegen unter denen der Butzen, die nach der Warmaushärtung nicht mehr weichgeglüht werden, wie sich ebenso aus Tabelle 1 ergibt.

Trotz der bereits extrem hohen Festigkeiten dieser Butzen werden sie anschließend bei einem Umformgrad von ebenfalls 92 % kalfließgepreßt. Dabei wird eine nochmalige erhebliche Festigkeitssteigerung bewirkt. Die in Tabelle 1 angegebenen Festigkeiten liegen dabei um mehr als 100 N/mm² über den maximalen Festigkeitswerten der auf konventionelle Weise hergestellten Körper bei gleichzeitig drastischer Kostenreduzierung.

Derart hohe Festigkeitswerte sind nach dem Verfahren gemäß dem Stand der Technik nur mit sehr viel höher legierten Werkstoffen bei sehr viel höheren Produktionskosten (vorgeschaltete Wärmebehandlung und anschließende Aushärtungsbehandlung) erreichbar. Dann lassen sich im Stand der Technik aber bereits bestimmte Formen nicht mehr herstellen.

Entsprechende Eigenschaftsverbesserungen, insbesondere hohe Festigkeiten, sind ebenso aus einem unmittelbar aus einem Gußtück gewonnenen und gegebenenfalls anschließend wärmebehandelten Rohling erzielbar, der bei ähnlich hohen Umformgraden kaltfließgepreßt wird.

Schließlich ergeben sich die angesprochenen Vorteile auf für Körper aus Aluminium- oder Aluminiumlegierungen, bei denen der Körper aus einem aus pulvermetallurgisch hergestelltem Material geformten Rohling durch anschließendes Kaltfließpressen geformt wird.

## Patentansprüche

1. Verfahren zur Herstellung hochfester und/oder hochverschleißbeständiger Körper hoher Umformgrade aus Aluminium oder nichtaushärtbaren Aluminiumlegierungen, bei dem der Körper
a) aus einem unmittelbar aus einem Gußstück gewonnenen und gegebenenfalls anschließend wärmebehandelten Rohling
b) aus einem, ausgenommen gemäß a) hergestellten, gegebenenfalls nachbehandelten Rohling einer hoch Si-haltigen Aluminiumlegierung, oder
c) aus einem, ausgenommen gemäß a) hergestellten, gegebenenfalls nachbehandelten, ausgenommen einem durch Weichglühen nachbehandelten Rohling, ausgenommen aus einer Legierung des Typs gemäß b)
aus Butzen durch Kaltfließpressen unter Aufbringen einer die Beanspruchung des jeweiligen Wesksoffes übersteigende hydrostatische Druckspannung geformt wird.

2. Verfahren zur Herstellung hochfester und/oder hochverschleißbeständiger Körper hoher Umformgrade aus aushärtbaren Aluminiumlegierungen,
a) aus einem, unmittelbar aus einem Gußstück gewonnenen und gegebenenfalls anschließend wärmebehandelten Rohling
b) aus einem, ausgenommen gemäß a) hergestellten, gegebenenfalls nachbehandelten Rohling einer Legierung des Typs Ai-Li, Al-Si oder AI-Zn, oder
c) aus einem, ausgenommen gemäß a) hergestellten, gegebenenfalls nachbehandelten, ausgenommen einem durch Weichglühen nachbehandelten Rohling einer Legierung, ausgenommen solche des Typs gemäß b)
aus Butzen durch Kaltfließpressen unter Aufbrigen einer die Beanspruchung des jeweiligen Werkstoffes übersteigende hydrostatische Druckspannung geformt wird.

3. Verfahren zur Herstellung hochfester und/oder hochverschleißbeständiger Körper hoher Umformgrade aus Aluminium oder Aluminiumlegierungen, bei dem der Körper aus einem, aus pulvermetallurgisch hergestelltem Material geformten Rohling durch Kaltfließpressen unter Aufbringen einer die Beanspruchung des jeweiligen Weskstoffes übersteigende hydrostatische Druckspannung geformt wird.

4. Verfahren nach einem der Ansprüche 1 bis 3 zur Herstellung hochfester und/oder hochverschleißbeständiger Körper mit einem Umformgrad gröber 90 %.

5. Verfahren nach einem der Ansprüche 1 bis 4 zur Herstellung hochfester und/oder hochverschleißbeständiger dünnwandiger Hohlkörper.

6. Verfahren nach einem der vorhergehenden Ansprüche, dadurch gekennzeichnet, daß der Rohling vor dem Kaltfließpressen lösungsgeglüht und abgeschreckt wird.

7. Verfahren nach einem der vorhergehenden Ansprüche, dadurch gekennzeichnet, daß der Rohling aus einer Legierung des Typs AICuMg, AIZnMg, AIZnMgCu besteht und nach einer Lösungsglühung und Abschreckung kaltfließgepreßt wird.

8. Verfahren nach einem der vorhergehenden Ansprüche, dadurch gekennzeichnet, daß der Rohling nach der Abschreckung und vor dem Fließpressen kaltausgelagert wird.

9. Verfahren nach einem der vorhergehenden Ansprüche, dadurch gekennzeichnet, daß der Rohling nach dem Abschrecken und vor dem Fließpressen warmausgelagert wird.

10. Verfahren nach einem der vorhergehenden Ansprüche, dadurch gekennzeichnet, daß der Rohling nach dem Abschrecken und vor dem Fließpressen kalt- und warmausgelagert wird.

11. Verfahren nach einem der vorhergehenden Ansprüche, dadurch gekennzeichnet, daß der fließgepreßte Gegenstand kalt- und/oder warmausgelagert wird.

12. Verwendung eines Rohlings im verformungsverfestigten Zustand zum Kaltfließpressen von Aluminium und Aluminiumlegierungen.

## Claims

1. A process for manufacturing products showing high strength and/or high resistance to abrasion, with a high degree of deformability, from aluminium or non-hardenable aluminium alloys, in which the product starting :
a) from a blank derived directly from a casting and, if necessary, heat-treated; or
b) from a blank, other than according to a), of a high silicon aluminium alloy, subjected to further treatment if necessary; or
c) from a blank, other than according to a), and if necessary subjected to further treatment excluding a blank post-treated by soft annealing and excluding an alloy of type b),
is formed from slugs by cold impact extrusion. by applying a hydrostatic compression superimposed on the applied stress of the respective material

2. A process for manufacturing products showing high strength and/or high resistance to abrasion, with high degrees of deformability, of hardenable aluminium alloys, in which the product starting :
a) from a blank derived from a casting and, if necessary, then heat-treated : or
b) from a blank, other than according to a) of an alloy of the type AlLi, AISi or AIZn and, if necessary, post treated ; or
c) a blank, other than according to a) and if necessary post treated, of an alloy not of the type b), but not by soft-annealing,
is formed from slugs by cold impact extrusion. by applying a hydrostatic compression superimposed on the applied stress of the respective material

3. A process for manufacturing products showing high strength and/or high resistance to abrasion, with high degrees of deformability, of aluminium or aluminium alloys, in which a blank of a material made by powder metallurgy is cold impact extruded. by applying a hydrostatic compression superimposed on the applied stress of the respective material

4. A process as claimed in Claims 1 to 3 for manufacturing products of high strength and/or high resistance to abrasion with a degree of deformability greater than 90 %.

5. A process as claimed in one of the Claims 1 to 4 for manufacturing thin-walled hollow bodies of high strength and/or high resistance to abrasion.

6. A process as claimed in one of the above claims, characterised in that the blank is solution annealed and quenched before the cold impact extrusion.

7. A process as claimed in one of the above claims, characterised in that the blank is made of an alloy of the type AICuMg, AIZnMg or AIZnMgCu and is cold impact extruded after solution annealing and quenching.

8. A process as claimed in one of the above claims, characterised in that after quenching the blank is stored in the cold before the cold impact extrusion.

9. A process as claimed in one of the above claims, characterised in that after quenching the blank is stored warm before the cold impact extrusion.

10. A process as claimed in one of the above claims, characterised in that after quenching the blank is stored cold and warm before the cold impact extrusion.

11. A process as claimed in one of the above claims, characterised in that the extruded product is cold or hot stored, or both.

12. The use of a blank in the work-hardened state for cold impact extrusion of aluminium and aluminium alloys.

## Revendications

1. Procédé pour former des corps à haute résistance mécanique et/ou haute résistance à l'usure, avec de hauts taux de déformation, en aluminium ou alliages d'aluminium non durcissables, dans lequel le corps est formé à partir de pastilles par extrusion à froid par application d'une tension hydrostatique superposée à la contrainte du matériau utilisé.
a) à partir d'une ébauche obtenue directement à partir d'une pièce de coulée et le cas échéant soumise ensuite à un traitement à la chaleur,
b) à partir d'une ébauche d'un alliage d'aluminium à forte teneur en Si, préparée autrement qu'en (a) ci-dessus et éventuellement soumise à traitement subséquent, ou bien
c) à partir d'une ébauche, préparée autrement qu'en (a) ci-dessus, éventuellement soumise à un traitement subséquent, à l'exception d'un traitement subséquent de recuit doux, d'un matériau autre qu'un alliage du type (b) ci-desssus.

2. Procédé pour former des corps à haute résistance mécanique et/ou haute résistance à l'usure, avec de hauts taux de déformation, à partir d'alliages d'aluminium durcissables, par extrusion à froid de pastilles, par application d'une tension hydrostatique superposée à la contrainte du matériau utilisé.
a) à partir d'une ébauche obtenue directement à partir d'une pièce de coulée et le cas échéant soumise à un traitement subséquent à la chaleur.
b) à partir d'une ébauche, préparée autrement qu'en (a) ci-dessus, éventuellement soumise à un traitement subséquent, d'un alliage du type AI-Li, AI-Si ou AI-Zn, ou bien
c) à partir d'une ébauche, préparée autrement qu'en (a) ci-dessus, éventuellement soumise à un traitement subséquent à l'exception d'un traitement de recuit doux, d'un alliage autre que du type (b) ci-dessus.

3. Procédé pour former des corps à haute résistance mécanique et/ou haute résistance à l'usure, avec de hauts taux de déformation, à partir d'aluminium au d'alliages d'aluminium, dans lequel le corps est formé par extrusion à froid a partir d'une ébauche elle-même formée à partir d'un matériau obtenu par métallurgie de poudres. par application d'une tension hydrostatique superposée à la contrainte du matériau utilisé.

4. Procédé selon l'une des revendications 1 à 3 pour former des corps à haute résistance mécanique et/ou haute résistance à l'usure avec un taux de déformation supérieur à 90 %.

5. Procédé selon l'une des revendications 1 à 4 pour former des corps creux à parois minces à haute résistance mécanique et/ou haute résistance à l'usure.

6. Procédé selon l'une quelconque des revendications qui précèdent caractérisé en ce que l'ébauche, avant l'extrusion à froid, est soumiseà un recuit de mise en solution et à une trempe.

7. Procédé selon l'une des revendications qui précèdent, caractérisé en ce que l'ébauche consiste en un alliage du type AICuMg, AIZnMg, AIZnMgCu et est extrudée à froid après un recuit de mise en solution et une trempe.

8. Procédé selon l'une des revendications qui précèdent, caractérisé en ce que l'ébauche est soumise à vieillissement à froid après la trempe et avant l'extrusion.

9. Procédé selon l'une des revendications qui précèdent, caractérisé en ce que l'ébauche est soumise à vieillissement à chaud après la trempe et avant l'extrusion.

10. Procédé selon l'une des revendications qui précèdent, caractérisé en ce que l'ébauche est soumise à vieillissement à froid et à chaud après la trempe et avant l'extrusion.

11. Procédé selon l'une des revendications qui précèdent, caractérisé en ce que l'objet extrudé est soumis à vieillissement à froid et/ou à chaud.

12. Utilisation d'une ébauche à l'état solidifié par déformation pour l'extrusion à froid de l'aluminium et d'alliages d'aluminium.
